# EUROPÄISCHE PATENTSCHRIFT

(11) **EP 0 685 008 B1**
(45) Veröffentlichungstag und Bekanntmachung des Hinweises auf die Patenterteilung: **20.05.1998**
(21) Anmeldenummer: 94929527.3
(22) Anmeldetag: 10.10.1994
(51) Int. Cl.: D04H 1/42, D04H 13/00

(54) **PAPIERMASCHINENFILZ**
PAPER-MACHINE FELT
FEUTRE POUR MACHINE A PAPIER

(30) Priorität: 16.12.1993 DE 4343067; 29.09.1994 DE 4434898
(43) Veröffentlichungstag der Anmeldung: 06.12.1995
(73) Patentinhaber: EMS-INVENTA AG, 8001 Zürich (CH)
(72) Erfinder: SCHUETZE, Gustav, CH-7013 Domat/Ems (CH); SPINDLER, Jürgen, CH-7013 Domat/Ems (CH)
(74) Vertreter: Müller-Boré & Partner Patentanwälte
(86) Internationale Anmeldenummer: EP9403337
(87) Internationale Veröffentlichungsnummer: WO9516810

(56) Entgegenhaltungen:
- EP-A- 0 287 297
- EP-A- 0 474 027
- EP-A- 0 529 506

## Beschreibung

Die Erfindung betrifft den in den Patentansprüchen angegebenen Gegenstand.

Die Erfindung betrifft insbesondere einen nachkondensierten Papiermaschinenfilz aus einem Polyamid-Grundgewebe sowie einer aufgenadelten Polyamid-Deckschicht.

Die Erfindung betrifft weiterhin ein Verfahren zur Erhöhung des Molekulargewichts der vorgenannten Papiermaschinenfilze.

Papiermaschinenfilze bestehen üblicherweise aus einem Grundgewebe auf dem ein vorgenadelter Vliesstoff aufgenadelt ist. Prinzipiell ist es hierbei auch möglich, Spinnvliese anstelle trockengelegter Vliesstoffe zu verwenden.

In der DE-A-40 27 063 wird ein Verfahren zur Herstellung von besonders hochmolekularen Polyamidfasern durch Nachkondensation beschrieben. Nachteil dieser nachkondensierten Fasern ist, daß sie sich schlecht verarbeiten lassen, weil sie auf Grund ihrer hohen Molekulargewichte sehr steif sind.

Es muß daher mehr Energie für die Kardierung und Vernadelung aufgebracht werden und durch diesen erhöhten Energieaufwand erhöht sich auch die Gefahr der Faserschädigung während der Verarbeitung.

Weiterhin muß berücksichtigt werden, daß nachkondensierte Fasern im Filz kaum noch nachfixiert werden können, d.h. Spannungen, die in der Faser während der Verarbeitung aufgebaut werden, können nicht vollständig beseitigt werden. Dies begünstigt das sogenannte Fiber Shedding, d.h. das Herausarbeiten größerer Faserbruchstücke oder gar ganzer Fasern aus dem Filz.

Nachkondensierte Fasern besitzen zudem praktisch keinen Thermoschrumpf mehr. Die Filze können sich während des Fixierprozesses, der auch für das Grundgewebe notwendig ist, nicht mehr vorverdichten. Dies kann dazu führen, daß die Faserverankerung nicht optimal ist.

Es ist daher Aufgabe der Erfindung Papiermaschinenfilze bereitzustellen, die eine hohe Chemikalienbeständigkeit, eine höhere Luftdurchlässigkeit und eine bessere Abriebbeständigkeit aufweisen.

Diese Aufgabe wird durch den nachkondensierten Papiermaschinenfilz gemäß Anspruch 1 sowie durch das Verfahren gemäß Anspruch 6 gelöst.

In den Unteransprüchen sind vorteilhafte Ausführungsformen der Erfindung enthalten.

Zunächst ist es für den Fachmann nicht selbstverständlich, daß ein Qualitätsunterschied zwischen einem Papiermaschinenfilz aus nachkondensierten Fasern gemäß dem Stand der Technik und einem nachkondensierten Papiermaschinenfilz gemäß der Erfindung existiert.

Zu erwarten ist allerdings, daß durch die gleichzeitige Nachkondensation des Grundgewebes aus Monofilamenten und/oder Multifilamenten ein gewisser Vorteil entsteht. Normalerweise ist aber die Beständigkeit des Grundgewebes kein Problem.

Es wurde aber festgestellt, daß überraschenderweise bei Versuchen auf der Filztestpresse (siehe auch die weiter unten stehende Tabelle 1) signifikante Unterschiede zwischen Standardfilzen und den erfindungsgemäßen nachkondensierten Papiermaschinenfilzen resultieren. Der nachkondensierte erfindungsgemäße Filz zeigt eine deutlich geringere Änderung der Luftdurchlässigkeit während des Tests im Vergleich zu dem Filz aus nachkondensierten Fasern, wobei jedoch der Endwert bei beiden Filzen ähnlich ist. Dieses ist für die Papierherstellung vorteilhaft, da die Einlaufzeit verkürzt wird und die Filzeigenschaften sich während der Laufzeit weniger ändern.

Überraschend war ebenfalls die Feststellung, daß die beiden Filze sich auch hinsichtlich Faserverlust deutlich unterscheiden.

Insgesamt wurde also festgestellt, daß überraschenderweise ein erfindungsgemäßer nachkondensierter Papiermaschinenfilz die geforderten guten Beständigkeiten gegen Chemikalien und Abrasion aufweist, wenn er eine Lösungsviskosität von mindestens 5, gemessen bei 20 °C (nach DIN 53 727) in Schwefelsäure besitzt.

Die Polyamidfäden des nach erfindungsgemäßen Verfahren nachkondensierten Papiermaschinenfilzes bestehen insbesondere aus aliphatischen oder teilaromatischem Polyamid bzw. Copolyamid, wobei die aliphatischen auf ω-Aminocarbonsäuren, Lactamen oder aliphatischen Diaminen und aliphatischen Dicarbonsäuren mit 4 bis 12 Kohlenstoffatomen, und die teilaromatischen auf aliphatischen Monomeren mit 4 bis 12 Kohlenstoffatomen basieren. Hierbei sind Polyamid 4, Polyamid 6, Polyamid 11, Polyamid 12, Polyamid 46, Poly-amid 66, Polyamid 610, Polyamid 612, Polyamid 1212, Polyamid 10T und Polyamid 1 2T bevorzugt.

Als Nachkondensationskatalysatoren werden anorganische Phosphorverbindungen, bevorzugt Salze oder Ester der phosphorigen Säure oder Orthophosphorsäure oder die Säuren selbst, eingesetzt, wobei H₃PO₄, H₃PO₃, Na₂HPO₄ · 12 H₂O, Na₂HPO₃ · 5H₂O und NaH₂PO₄ besonders bevorzugt sind. Die textilen Gewebe werden imprägniert, wobei der Katalysatorgehalt der bevorzugt wäßrigen Lösung maximal 0,5 Gew.-%, bevorzugt 0,1 bis 0,3 Gew.-%, besonders bevorzugt 0,2 Gew.-%, bezogen auf die nachzukondensierenden Textilmenge, beträgt. Die Nachkondensation wird bei Temperaturen von 160 bis 200 °C, bevorzugt bei 170 bis 190 °C, in Inertgasatmosphäre oder im Vakuum während 5 bis 48 Stunden, bevorzugt 6 bis 24 Stunden, besonders bevorzugt 8 bis 12 Stunden, durchgeführt.

In einer besonders vorteilhaften Ausführungsform des erfindungsgemäßen Verfahrens wird das textile Gewebe mit wäßrigen Lösungen von H₃PO₄ oder H₃PO₃ in Mengen von 0,2 Gew.-%, bezogen auf die nachzukondensierende Textilmenge bei 180 °C im Vakuum 8 Stunden lang nachkondensiert.

Der erfindungsgemäße Papiermaschinenfilz aus Polyamidfäden besitzt bei 20 °C eine relative Lösungsviskosität, gemessen als 1 %ige Lösung in 98 %iger Schwefelsäure (DIN 53 727), von mindestens 5, bevorzugt mindestens 6, besonders bevorzugt mindestens 6,5, ganz besonders bevorzugt mindestens 7. Die Polyamidfäden sind insbesondere solche aus ω-Aminocarbonsäuren oder Lactamen mit 4 bis 12 Kohlenstoffatomen oder aus aliphatischen Diaminen und aliphatischen Dicarbon-säuren mit 4 bis 12 Kohlenstoffatomen. Hierbei sind Polyamid 4, Polyamid 6, Polyamid 11, Polyamid 12, Polyamid 46, Polyamid 66, Polyamid 610, Poly-amid 612 und Polyamid 1212 bevorzugt.

Eine andere Ausführungsform umfaßt teilaromatische Polyamide bzw. Copolyamide aus aliphatischen Monomeren mit 4 bis 12 Kohlenstoffatomen und aromatischen Monomeren mit 6 bis 12 Kohlenstoffatomen, insbesondere Polyamid 10T und Polyamid 12T.

Eine besonderer Vorteil der Erfindung ist, daß zuerst aus einfach zu verarbeitenden niederviskosen Polyamidfäden ohne Faserschädigung in an sich bekannter Weise ein textiles Gebilde hergestellt werden kann, dessen Molekulargewicht dann erfindungsgemäß durch Nachkondensation auf eine relative Lösungsviskosität in Schwefelsäure von mindestens 7 erhöht wird, wobei gleichzeitig die Kristallinität erhöht und die Form des textilen Gewebes fixiert wird.

Die nachfolgenden Beispiele zeigen Ausführungsformen der Erfindung ohne sie darauf zu beschränken.

### Beispiel 1

### Nachkondensation eines Papiermaschinenfilzes

Ein Stück eines Papiermaschinenfilzes der Maße 1 x 0,5 m, bestehend aus einem Grundgewebe aus Polyamid 6-Monofil (ηrel = 3,4 ± 0,1) und einem aufgenadelten Vlies als Deckschicht aus Polyamid 6-Fasern (Grilon® TM26R, ηrel = 3,4 ± 0,1, gemessen als 1 %ige Lösung in 98 %iger Schwefelsäure gemäß DIN 53 727 bei 20 °C) wurde mit einer wäßrigen Lösung von phosphoriger Säure (0,2 Gew.-%, bezogen auf das Filzgewicht) imprägniert. Nach Trocknen an der Luft wurde 16 Stunden lang in einem Laborautoklaven unter Vakuum bei 180 °C nachkondensiert. Die Lösungsviskosität dieses nachkondensierten Papiermaschinenfilzes betrug in Schwefelsäure 10,5 ± 0,5.

### Beispiel 2

Ein Papiermaschinenfilz mit den Maßen 2 x 0,2 m bestehend aus einem Grundgewebe aus Polymid 6-Zwirn (Monofil) (ηrel = 3,4) und einem aufgenadelten Vlies als Deckschicht aus Polyamid 6-Fasern (Grilon® TM262R, 17 dtex, 90 mm) wurde mit einer wäßrigen Lösung von phosphoriger Säure (0,24 %) bei 98 °C während 30 Minuten in einem Färbereiautoklaven imprägniert. Danach wurde der Filz bei 60 °C während 18 Stunden getrocknet. Die Nachkondensation wurde in einem Vakuumofen bei 180 °C während 16 Stunden durchgeführt. Die Analysendaten dieser Probe (Probe 2) sind in den Tabellen 1 und 2 aufgeführt.

### Vergleichsbeispiele

Probe 3 besteht aus einem Filz aus TM262R.

Probe 4 besteht aus einem Filz aus TM262R, wobei die Fasern nachkondensiert wurden (30 Minuten, 98 °C; 16 Stunden, 180 °C, Vakuum) relative Viskosität der Fasern 7,8.

### Versuchsbedingungen

Drei Filze wurden nach dem Schema in Figur 1 für die Tests hergestellt. Proben 3 und 4 wurden als Standardfilze betrachtet und Filz 2 wurde folgendermaßen behandelt:

Der Filz wurde in einem Färbereiautoklav bei 98 °C während 30 Minuten mit 0,24 % Säurelösung imprägniert. Danach ist dieser bei 60 °C während 18 Stunden getrocknet worden. Die Nachkondensation wurde in einem Vakuumofen bei 180 °C während 16 Stunden durchgeführt (siehe Beispiel 2).

### Analysen und -resultate

Die relativen Viskositäten der Fasern und der Monofilamente wurden in 1 %iger Schwefelsäure gemessen.

**Tabelle 2**

| Probe | | Fasern | Monofil grau | Monofil weiß |
|---|---|---|---|---|
| 3 | Standardfilz | ηᵣₑₗ = 3,3 | 3,4 | 3,4 |
| 2 | Nachkondensationsfilz | ηᵣₑₗ = 6,6 | 7,3 | 8,11 |
| 4 | Standardfilz aus nachkondensierten Fasern | ηᵣₑₗ = 7,8 | 3,4 | 3,4 |

### Filztestpresse

Die Filze wurden auf der Filztestpresse FTP-EMS getestet.

Bei dem Test wird ein Testfilz von 2 x 0,2 m in zwei Spannzangen eingespannt. Die Spannzangen sind durch ein Seil unter der Maschine miteinander verbunden und werden beim Test hin und her gezogen. Der Test besteht aus den Teilschritten, Drucktest, Drucktest mit Hochdruckdusche und Abrasionstest. Beim Drucktest wird der Filz mittels eines Druckwalzenpaars hin und her bewegt (Fig. 2a). Während des ganzen Tests vor und nach dem Preßspalt wird der Filz dauernd benetzt. Der Liniendruck des Druckwalzenpaars kann zwischen 0 und 300 kN/m eingestellt werden. Als Maß für die Verdichtung des Filzes werden die Dicke und die Luftdurchlässigkeit nach verschiedenen Preßdurchgängen bestimmt.

Beim Drucktest mit Hochdruckdusche (HD-Dusche) wird der Filz vor und nach dem Preßspalt mit einer oszillierenden Hochdruckdusche (Wasserdruck 40 bar) benetzt (Fig. 2b). Der Einfluß der HD-Dusche wird optisch beurteilt und die herausgearbeiteten Fasern, die in einem Filter gesammelt werden, werden gewogen.

Beim Abrasionstest mit Keramikleisten wird eine "Keramikleisten-Imitationswalze" gebraucht (Fig. 3). In Querrichtung auf dieser Walze sind Spalten ausgefräst, so daß die verbleibenden Stege die Form von Saugerleisten haben. Beim Test wird das Filzmuster durch den Seilzug unter der schnelllaufenden Abrasionswalze hin und her gezogen. Das Verhalten der Filze gegen Abrasion wird mikroskopisch und durch Messung der abgeriebenen Fasermenge beurteilt.

### Testablauf

A. Waschen und fixieren.
B. 100 x Druckwalzen (DW) bei 150 kg/cm Liniendruck.
C. + 2700 x DW = 2800 x DW
D. 200 x Hochdruckdusche (HD) mit 40 bar Wasserdruck und Druckwalzen bei 150 kg/cm.
E. + 800 x HD = 1000 HD.
F. 500 x Abrasionswalze.

An einem Prüfling werden nacheinander die Behandlungen A bis F durchgeführt. Anschließend werden Filzdicke, Luftdurchlässigkeit und Faserverlust im Vergleich zur unbehandelten Probe gemessen.

### Resultate

In Tabelle 1 sind die Resultate der mit der Filztestpresse bearbeiteten Proben zu finden.

Die **Dicke** des nachkondensierten Filzes (Probe 2) ändert sich durch den Testlauf am wenigstens. Probe 2 besitzt nach dem Test die größte Dicke.

Die **Luftdurchlässigkeit** der Standardfilze (Proben 3 und 4) ist sowohl im unfixierten als auch im fixierten Zustand höher gegenüber dem nachkondensierten Filz (Probe 2).

Die Änderung der Luftdurchlässigkeit durch die Behandlung auf der Filztestpresse ist beim nachkondensierten Filz (Probe 2) am geringsten, d.h. Probe 2 besitzt über den gesamten Prüfzyklus die gleichmäßigsten Eigenschaften.

Der **Faserverlust** der Vergleichsfilze ist mit 30 g/m² (Probe 3) bzw. 26 g/m² deutlich höher als beim nachkondensierten Filz (Probe 2, 21 g/m²).

## Patentansprüche

1. Nachkondensierter Papiermaschinenfilz aus einem Polyamid-Grundgewebe sowie einer aufgenadelten Polyamid-Deckschicht, dadurch gekennzeichnet, daß der Papiermaschinenfilz eine relative Lösungsviskosität in Schwefelsäure nach DIN 53 727 von mindestens 5 besitzt.

2. Papiermaschinenfilz nach Anspruch 1, der eine relative Lösungsviskosität in Schwefelsäure von mindestens 6, bevorzugt mindestens 6,5, besonders bevorzugt von mindestens 7, besitzt.

3. Papiermaschinenfilz nach Anspruch 1 oder 2, dadurch gekennzeichnet, daß das Polyamid ein aliphatisches Polyamid oder Copolyamid aus w-Aminocarbonsäuren oder Lactamen mit 4 bis 12 Kohlenstoffatomen, bevorzugt Polyamid 4, Polyamid 6, Polyamid 11 oder Polyamid 12, ist.

4. Papiermaschinenfilz nach Anspruch 1 oder 2, dadurch gekennzeichnet, daß das Polyamid ein aliphatisches Polyamid oder Copolyamid aus aliphatischen Diaminen und aliphatischen Dicarbonsäuren mit 4 bis 12 Kohlenstoffatomen, bevorzugt Polyamid 46, Polyamid 66, Polyamid 610, Polyamid 612 oder Polyamid 1212, ist.

5. Papiermaschinenfilz nach Anspruch 1 oder 2, dadurch gekennzeichnet, daß das Polyamid ein teilaromatisches Poiyamid oder Copolyamid aus aliphatischen Monomeren mit 4 bis 12 Kohlenstoffatomen und aromatischen Monomeren mit 6 bis 12 Kohlenstoffatomen, bevorzugt Polyamid 1 OT oder Polyamid 12T, ist.

6. Verfahren zur Erhöhung des Molekulargewichts von Papiermaschinenfilzen gemäß einem der Ansprüche 1 bis 5, dadurch gekennzeichnet, daß man den Papiermaschinenfilz mit einer Lösung von Nachkondensationskatalysatoren imprägniert, anschließend trocknet und nachfolgend unter Sauerstoffausschluß unterhalb des Schmelzpunktes des Polyamids in fester Phase thermisch nachkondensiert.

7. Verfahren nach Anspruch 6, dadurch gekennzeichnet, daß man als Nachkondensationskatalysatoren anorganische Phosphorverbindungen, bevorzugt phosphorige Säure, Orthophosphorsäure, deren Salze oder Ester, besonders bevorzugt H₃PO₄, H₃PO₃, Na₂HPO₄ · 12H₂O, Na₂HPO₃ · 5H₂O oder NaH₂PO₄, einsetzt.

8. Verfahren nach Anspruch 7, dadurch gekennzeichnet, daß man die Nachkondensationskatalysatoren als wäßrige Lösungen auf den Papiermaschinenfilz appliziert.

9. Verfahren nach Anspruch 7, dadurch gekennzeichnet, daß man eine Katalysatormenge von maximal 0,5 Gew.-%, bevorzugt 0,1 bis 0,3 Gew.-%, besonders bevorzugt 0,2 Gew.-%, bezogen auf die nachzukondensierende Papiermaschinenfilzmenge einsetzt.

10. Verfahren nach einem der vorhergehenden Ansprüche 6 bis 9, dadurch gekennzeichnet, daß man die Nachkondensation bei Temperaturen von 1 60 bis 200 °C, bevorzugt bei 170 bis 190 °C, in Inertgasatmosphäre oder Vakuum durchführt.

11. Verfahren nach einem der vorhergehenden Ansprüche 6 bis 10, dadurch gekennzeichnet, daß man die Nachkondensation über einen Zeitraum von 5 bis 48 Stunden, bevorzugt 6 bis 24 Stunden, besonders bevorzugt 8 bis 12 Stunden, durchführt.

12. Verfahren nach einem der vorhergehenden Ansprüche 6 bis 11, dadurch gekennzeichnet, daß man den Papiermaschinenfilz mit wäßrigen Lösungen von H₃PO₄ oder H₃PO₃, 0,2 Gew.-%, bezogen auf die nachzukondensierende Papiermaschinenfilzmenge, bei 180 °C im Vakuum 8 Stunden lang nachkondensiert.

## Claims

1. Postcondensed paper machine felt comprising a polyamide batt on a polyamide base, characterized in that the paper machine felt has a DIN 53 727 relative solution viscosity in sulphuric acid of at least 5.

2. Paper machine felt according to Claim 1, having a relative solution viscosity in sulphuric acid of at least 6, preferably at least 6.5, particularly preferably of at least 7.

3. Paper machine felt according to Claim 1 or 2, characterized in that the polyamide is an aliphatic polyamide or copolyamide derived from ω-aminocarboxylic acids or lactams having 4 to 12 carbon atoms, preferably polyamide 4, polyamide 6, polyamide 11 or polyamide 12.

4. Paper machine felt according to Claim 1 or 2, characterized in that the polyamide is an aliphatic polyamide or copolyamide derived from aliphatic diamines and aliphatic dicarboxylic acids having 4 to 12 carbon atoms, preferably polyamide 46, polyamide 66, polyamide 610, polyamide 612 or polyamide 1212.

5. Paper machine felt according to Claim 1 or 2, characterized in that the polyamide is a partly aromatic polyamide or copolyamide derived from aliphatic monomers having 4 to 12 carbon atoms and aromatic monomers having 6 to 12 carbon atoms, preferably polyamide 10T or polyamide 12T.

6. Process for raising the molecular weight of paper machine felts according to any one of Claims 1 to 5, characterized in that the paper machine felt is impregnated with a solution of postcondensation catalysts, subsequently dried and then thermally postcondensed in the solid phase in the absence of oxygen at below the melting point of the polyamide.

7. Process according to Claim 6, characterized in that the postcondensation catalysts used are inorganic phosphorus compounds, preferably phosphorous acid, orthophosphoric acid, their salts or esters, particularly preferably H₃PO₄, H₃PO₃, Na₂HPO₄·12H₂O, Na₂HPO₃·5H₂O or NaH₂PO₄.

8. Process according to Claim 7, characterized in that the postcondensation catalysts are applied to the paper machine felt in the form of aqueous solutions.

9. Process according to Claim 7, characterized in that the catalyst quantity used is not more than 0.5% by weight, preferably 0.1 to 0.3% by weight, particularly preferably 0.2% by weight, based on the paper machine felt quantity to be postcondensed.

10. Process according to any one of the preceding Claims 6 to 9, characterized in that the postcondensation is carried out at temperatures of 160 to 200°C, preferably at 170 to 190°C, in an inert gas atmosphere or vacuo.

11. Process according to any one of the preceding Claims 6 to 10, characterized in that the postcondensation is carried out over a period of 5 to 48 hours, preferably 6 to 24 hours, particularly preferably 8 to 12 hours.

12. Process according to any one of the preceding Claims 6 to 11, characterized in that the paper machine felt is postcondensed at 180°C in vacuo with aqueous solutions of H₃PO₄ or H₃PO₃, 0.2% by weight, based on the paper machine felt quantity to be postcondensed, for 8 hours.

## Revendications

1. Feutre pour machines à papier, ayant subi une post-condensation, constitué d'un tissu de base en polyamide et d'une couche de recouvrement épinglée sur celui-ci, caractérisé en ce que le feutre pour machines à papier a une viscosité relative en solution dans de l'acide sulfurique, mesurée selon la norme DIN 53 727, qui est au moins égale à 5.

2. Feutre pour machines à papier selon la revendication 1 ayant une viscosité relative en solution dans l'acide sulfurique au moins égale à 6, de préférence au moins égale à 6,5, et idéalement au moins égale à 7.

3. Feutre pour machines à papier selon la revendication 1 ou 2, caractérisé en ce que le polyamide est un polyamide ou copolyamide aliphatique obtenu à partir d'acides ω-aminocarboxyliques ou de lactames comportant de 4 à 12 atomes de carbone, de préférence du polyamide 4, du polyamide 6, du polyamide 11 ou du polyamide 12.

4. Feutre pour machines à papier selon la revendication 1 ou 2, caractérisé en ce que le polyamide est un polyamide ou copolyamide aliphatique obtenu à partir de diamines aliphatiques et d'acides dicarboxyliques aliphatiques comportant de 4 à 12 atomes de carbone, de préférence du polyamide 4-6, du polyamide 6-6, du polyamide 6-10, du polyamide 6-12 ou du polyamide 12-12.

5. Feutre pour machine à papier selon la revendication 1 ou 2, caractérisé en ce que le polyamide est un polyamide ou copolyamide partiellement aromatique obtenu à partir de monomères aliphatiques comportant de 4 à 12 atomes de carbone et de monomères aromatiques comportant de 6 à 12 atomes de carbone, de préférence du polyamide 10-T ou du polyamide 12-T.

6. Procédé d'augmentation de la masse molaire de feutres pour machines à papier selon une des revendications 1 à 5, caractérisé en ce que l'on imprègne le feutre pour machines à papier avec une solution contenant des catalyseurs de post-condensation, en ce qu'on le sèche et en ce que l'on soumet ensuite le polyamide à une post-condensation en phase solide à une température inférieure au point de fusion du polyamide et en absence d'oxygène.

7. Procédé selon la revendication 6, caractérisé en ce que l'on utilise comme catalyseurs de post-condensation des composés minéraux de phosphore, de préférence de l'acide phosphorique, de l'acide orthophosphorique, les sels et esters correspondants, et de préférence H₃PO₄, H₃PO₃, Na₂HPO₄. 12H₂O, Na₂HPO₃.5H₂O ou NaH₂PO₄.

8. Procédé selon la revendication 7, caractérisé en ce que l'on applique les catalyseurs de post-condensation sous forme de solutions aqueuses sur le feutre pour machines à papier.

9. Procédé selon la revendication 7, caractérisé en ce que l'on utilise une quantité de catalyseur au plus égale à 0,5 % en poids, de préférence comprise entre 0,1 et 0,3 % en poids, et idéalement égale à 0,2 % en poids rapporté à la quantité de feutre pour machines à papier à traiter par post-condensation.

10. Procédé selon une des revendications précédentes 6 à 9, caractérisé en ce que l'on effectue la post-condensation à une température comprise entre 160 et 200 °C, de préférence entre 170 et 190 °C, dans une atmosphère de gaz inerte ou sous vide.

11. Procédé selon une des revendications précédentes 6 à 1(), caractérisé en ce que l'on effectue la post-condensation sur une durée de 5 à 48 heures, de préférence de 6 à 24 heures, et idéalement de 8 à 12 heures.

12. Procédé selon une des revendications 6 à 11, caractérisé en ce que l'on soumet le feutre pour machines à papier pendant 8 heures et à une température de 180 °C à une post-condensation par des solutions aqueuses de H₃PO₄ ou H₃PO₃ utilisées à raison de 0,2 % en poids rapporté à la quantité de feutre pour machines à papier à traiter.
